# FASCICULE DE BREVET EUROPEEN

(11) **EP 1 584 697 B1**
(45) Date de publication et mention de la délivrance du brevet: **15.12.2010**
(21) Numéro de dépôt: 05290750.8
(22) Date de dépôt: 05.04.2005
(51) Int. Cl.: C22C 14/00, C22F 1/18

(54) **Alliage titane-aluminium ductile à chaud**
Titan-Aluminium-Legierung mit ausgezeichneter Dehnbarkeit bei hohen Temperaturen
Titanium-aluminium alloy having high-temperature ductility

(30) Priorité: 07.04.2004 FR 0403658
(43) Date de publication de la demande: 12.10.2005
(73) Titulaire: ONERA (Office National d'Etudes et de Recherches Aérospatiales), 92320 Châtillon (FR)
(72) Inventeur: Thomas, Marc, 92350 Le Plessis-Robinson (FR); Bachelier-Locq, Agnès, 92350 Le Plessis-Robinson (FR); Naka, Shigehisa, 78350 Jouy-en-Josas (FR)
(74) Mandataire: Rousset, Jean-Claude

(56) Documents cités:
- EP-A- 1 061 149
- JP-A- 1 255 632
- JP-A- 3 257 130
- JP-A- 3 285 051
- JP-A- 4 041 682
- JP-A- 5 115 995
- JP-A- 6 192 776
- US-A- 3 203 794
- US-A- 5 207 982
- US-A- 5 997 808
- US-A1- 2002 195 174
- US-A1- 2004 045 644

## Description

L'invention concerne un alliage constitué d'aluminiure de titane dans lequel une fraction minoritaire des atomes d'aluminium et de titane est remplacée par d'autres atomes.

Les alliages intermétalliques du type TiAl trouvent une utilisation avantageuse à haute température dans les turbomachines aéronautiques. TiAl se caractérise par sa faible masse volumique qui lui confère une résistance mécanique à chaud rapportée à la masse volumique supérieure à celle des alliages de titane classiques et même à celle de certains superalliages de nickel. Ceci est dû à une limite d'élasticité qui demeure constante typiquement entre 20 et 700 °C. Néanmoins, la faible ductilité de cet alliage est de nature à compromettre son utilisation pour les pièces tournantes. Des recherches sont donc actuellement menées dans le monde pour la mise au point de gammes de transformation qui ductilisent TiAl pour permettre l'introduction de ce matériau dans les turbomachines aéronautiques. Les travaux portent en parallèle sur le choix des nuances les plus adaptées à telle ou telle gamme de transformation.

Le but de la présente invention est de fournir un alliage du type TiAl présentant une grande ductilité à chaud, tout en conservant les propriétés mécaniques habituelles pour ces alliages.

L'invention vise notamment un alliage du genre défini en introduction, et prévoit qu'il contient en atomes 44 à 49 % d'aluminium, 0,5 à 3 % de zirconium, 0,5 à 2 % de fer, 0,5 à 2 % de molybdène, 0,2 à 0,5 % de silicium, 0 à 3 % de niobium, le complément à 100% du titane et des impuretés inévitables.

Il a été proposé d'ajouter du fer (US-A-6 165 414 et US-A-6 174 495) pour améliorer la coulabilité des alliages TiAl, du zirconium (US-A-4 983 357, US-A-5 207 982 et US-A-5 997 808) pour améliorer le compromis résistance-ductilité, la ténacité, la tenue à l'oxydation et la résistance mécanique à chaud, du molybdène (US-A-5 350 466 US-A-6 214 133, US-A-2002145174). pour améliorer la tenue à chaud. Cependant, aucun de ces documents ne suggère une combinaison des éléments Fe, Zr et Mo.

Des caractéristiques optionnelles de l'alliage selon l'invention, complémentaires ou de substitution, sont énoncées ci-après:
- Il contient en atomes 45 à 48 % d'aluminium, environ 1 % de zirconium, environ 1 % de fer, environ 1 % de molybdène et environ 0,2 % de silicium.
- Il est composé exclusivement d'aluminium, de titane, de zirconium, de fer, de molybdène, de silicium et le cas échéant de niobium, sous réserve d'impuretés éventuelles.

L'invention a également pour objet un procédé de traitement thermique d'un alliage tel que défini ci-dessus, dans lequel on met en solution ses éléments constitutifs par chauffage à une température comprise entre 1200 °C et 1350 °C pendant 4 heures environ, on refroidit à la température ambiante et on recuit à une température comprise entre 800 °C et 950 °C, pendant 4 heures environ.

Avantageusement, la mise en solution est effectuée à 1250 °C environ pendant 4 heures environ et le recuit à 900 °C environ pendant 4 heures environ.

Les caractéristiques et avantages de l'invention sont exposés plus en détail dans la description ci-après, avec référence au dessin annexé, qui représente sous forme de graphique la variation de certaines propriétés de l'alliage selon l'invention en fonction de sa teneur en aluminium.

Dans la présente description, sauf indication contraire, toutes les proportions sont données en atomes.

Il a été constaté que les nuances d'alliages du type TiAl (ou plus brièvement "alliages TiAl") à forte teneur en aluminium telle que 48 % sont plus ductiles et moins résistantes que les nuances à faible teneur en aluminium telle que 44 %. Toutefois, pour des teneurs supérieures à 48 % la tendance s'inverse rapidement avec une ductilité plus réduite alors que la tenue au fluage et la résistance à l'oxydation se trouvent améliorées. Ainsi, la teneur en aluminium doit être enfermée dans une fenêtre de composition très étroite (47-48 %) pour assurer un bon compromis de propriétés . Cependant, cette forte sensibilité de la teneur en aluminium des alliages TiAl constitue un handicap sérieux pour leur élaboration qui nécessite une très grande précision dans les quantités d'éléments ajoutés. Un lingot de plusieurs kilogrammes peut ainsi présenter des variations de teneurs en aluminium supérieures à 1% en différents endroits, avec comme conséquence des propriétés différentes, pouvant s'écarter des spécifications des utilisateurs. En outre, l'aluminium est volatil au cours de la fusion, provoquant une perte de concentration en aluminium qui est dépendante du nombre de fusions. C'est une raison supplémentaire pour laquelle il est difficile de respecter scrupuleusement les teneurs en aluminium nominales.

Le fer a pour effet d'agrandir la fenêtre de teneur en aluminium pour laquelle le bon compromis de propriétés est respecté. Autrement dit, les propriétés de ductilité et de résistance mécanique demeurent constantes sur un plus large intervalle de teneur en aluminium, rendant ainsi moins délicate la fabrication des alliages pour obtenir les propriétés voulues.

Les alliages TiAl contenant du fer se singularisent d'une autre manière. Alors que la quasi-totalité des alliages TiAl à l'état coulé ne se déforment plastiquement qu'à des températures supérieures à 800 °C, les nuances contenant du fer peuvent se déformer plastiquement à plus basse température. La température de transition fragile-ductile est en effet très brutale pour tous les alliages TiAl qui peuvent donc être classés en fonction de cette caractéristique. Un grand nombre d'additifs élémentaires se sont avérés inefficaces dans le passé pour améliorer la ductilité à des températures inférieures à 800 °C. Or, il a été constaté que l'addition conjointe de fer et de zirconium rend les alliages TiAl encore plus ductiles à 800 °C. L'avantage qui en est alors retiré est de pouvoir les fabriquer en recourant à des procédés de mise en forme traditionnels utilisant des températures compatibles avec les outils courants.

Le seul effet pénalisant du fer qui a été constaté est une diminution de la tenue au fluage, qui peut conduire à limiter l'addition de fer à des quantités faibles (autour de 1 %). L'utilisation du silicium dans la présente invention peut compenser cet effet en procurant un gain extrêmement rapide sur la tenue au fluage, ce qui permet de limiter sa concentration à 0,5 %. En effet des teneurs en silicium supérieures sont déconseillées car elles provoquent la précipitation de siliciures qui sont connus pour être préjudiciables pour la ductilité.

En ce qui concerne le zirconium, il a été constaté qu'une teneur élevée (5 %) avait pour effet de repousser la transition fragile-ductile vers les hautes températures et donc de contrecarrer l'effet bénéfique du fer. Par conséquent, la teneur en zirconium à utiliser doit être nettement inférieure à 5 %. Il est aussi préférable de limiter la teneur en zirconium pour des raisons de masse volumique. Enfin, les propriétés macroscopiques de TiAl peuvent être affectées en présence de zirconium en raison d'effets stériques qui prédominent sur les effets électroniques. Les travaux réalisés par les inventeurs ont permis de vérifier qu'il n'était pas souhaitable d'incorporer plus de 2 à 3 % de zirconium pour conserver un compromis acceptable résistance-ductilité.

Une addition réduite de molybdène (1 %) conjointement avec les éléments fer et zirconium permet d'obtenir un gain supplémentaire de ductilité à 800 °C, ce qui était le résultat recherché. Cependant, une teneur plus élevée n'est pas souhaitable car cet élément provoque une augmentation de la résistance mécanique à chaud, ce qui nécessite alors l'emploi d'une force plus élevée de la presse pour le déformer. Il faut aussi retenir que la tenue au fluage s'en trouve également améliorée par rapport aux alliages ne contenant pas cette addition de molybdène, effet qu'il sera possible de moduler par l'addition conjointe de Mo et de Si.

Les alliages selon l'invention répondent à l'état coulé aux exigences de grande ductilité à chaud permettant leur mise en forme par forgeage anisotherme.

Les alliages décrits dans les exemples ci-après ont été fabriqués en utilisant la fusion à arc sous vide. Les lingotins ont ensuite subi un compactage isostatique à 1250 °C destiné à la fermeture des porosités et retassures. La caractérisation comparative des alliages a eu lieu après compactage et traitement thermique. Le traitement thermique comprend une mise en solution de 4 heures à 1250 °C suivie d'un refroidissement du four et d'un recuit de détensionnement de 4 heures à 900 °C. Ce traitement a pour but de générer deux types de structures suivant la concentration en aluminium. Il permet de stabiliser la structure lamellaire biphasée γ+α₂ (TiAl+Ti₃Al) pour les nuances les plus riches en titane et de stabiliser la structure duplex composée de grains lamellaires et de grains monolithiques de phase γ (TiAl) pour les nuances les plus riches en aluminium. Cette structure biphasée γ/α₂ qui est bénéfique pour la ductilité ne peut toutefois pas être obtenue pour des concentrations en aluminium supérieures à 49 %, l'alliage demeurant alors monophasé γ même après traitement thermique. Ce traitement permet également une redistribution plus uniforme dans l'ensemble de la structure de certains éléments tels que le zirconium qui peuvent avoir tendance à ségréger dans les dernières zones liquides au cours de la solidification.

Les alliages selon l'invention comportent d'une part une addition de zirconium, et d'autre part des additions d'éléments Mo et Fe qui sont connus comme éléments *β*-gènes, en ce sens qu'ils stabilisent la formation de la phase *β*. D'autres éléments, W et Cr, connus aussi comme β-gènes ont fait l'objet d'essais, mais n'ont cependant pas été retenus dans les compositions d'alliage de l'invention. La ductilité à chaud est déterminée par les propriétés de traction à 800 °C. Ces alliages devant conserver une ductilité à froid suffisante pour permettre l'usinage et la manutention des pièces, les propriétés de traction à 20 °C ont également été déterminées.

L'invention est illustrée ci-après par la description d'essais portant sur divers alliages, pour chacun desquels sont indiqués successivement un numéro d'identification, la composition en atomes et la composition en masse.

Une première série d'essais a pour but de tester l'association d'éléments durcissants (W, Mo) et d'un élément ductilisant (Zr). On prépare des alliages contenant soit 2 % W, soit 1 % W + 1 % Mo, avec pour chacune de ces combinaisons deux valeurs de Al + Mo, la teneur en aluminium étant choisie ainsi légèrement plus faible en présence de molybdène en raison du plus faible pouvoir β-gène du molybdène par rapport à celui du tungstène.

| | | |
|---|---|---|
| 1029 | Ti-45Al-2W-2Zr | (Ti-28,9Al-8,7W-4,3Zr) |
| 1017 | Ti-48Al-2W-2Zr | (Ti-30,4Al-8,8W-4,4Zr) |
| 1027 | Ti-44Al-1W-1Mo-2Zr | (Ti-28,7Al-4,4W-4,4Zr-2,3Mo) |
| 1028 | Ti-47Al-1W-1Mo-2Zr | (Ti-31,1Al-4,5W-4,5Zr-2,3Mo) |

Les résultats de traction à 20 et 800 °C révèlent que l'introduction des éléments durcissants est fortement pénalisante pour la ductilité puisque les allongements (A en %) à 20 °C et à 800 °C ne dépassent pas 1,2 % et 2,9 % respectivement (tableau 1). Le molybdène apparaît en tout cas plus bénéfique que le tungstène pour cette propriété. Quant au durcissement évalué à partir de la limite d'élasticité, il est certes appréciable avec en particulier l'ajout de molybdène, mais ne justifie pas de sacrifier autant la ductilité. En résumé, la substitution de 1 Mo à 1 W apparaît favorable pour le compromis résistance-ductilité à 20 et 800 °C.

**Tableau 1: Caractéristiques de traction des alliages Ti-45Al-2W-2Zr (1029), Ti-48Al-2W-2Zr (1017), Ti-44Al-1W-1Mo-2Zr (1027) et Ti-47Al-1W-1Mo-2Zr (1028)**

| Alliage | T (°C) | σ_{0,2} (MPa) | σₘₐₓ (MPa) | A (%) |
|---|---|---|---|---|
| 1029 | 20 | 545 | 594 | 0,40 |
| | 800 | 430 | 516 | 1,20 |
| 1017 | 20 | 431 | 509 | 0,76 |
| | 800 | 390 | 458 | 0,98 |
| 1027 | 20 | 603 | 640 | 0,36 |
| | 800 | 472 | 569 | 1,96 |
| 1028 | 20 | 500 | 626 | 1,21 |
| | 800 | 462 | 588 | 2,88 |

La deuxième série de nuances se caractérise par les compositions suivantes:

| | | |
|---|---|---|
| 1031 | Ti-45Al-2W-2Cr-1Zr | (Ti-29,1Al-8,8W-2,5Cr-2,2Zr) |
| 1032 | Ti-47Al-2W-2Cr-1Zr | (Ti-30,7Al-8,9W-2,5Cr-2,2Zr) |
| 1033 | Ti-46Al-1Fe-1W-1Zr | (Ti-30,5Al-1,4Fe-4,6W-2,3Zr) |
| 1034 | Ti-48Al-1Fe-1W-1Zr | (Ti-32,6Al-1,4Fe-4,6W-2,3Zr) |

Cette série a pour but de tester l'association d'un seul élément durcissant (W) et de plusieurs éléments ductilisants (Cr, Fe, Zr), ce qui a conduit à réduire à 1 % la teneur en zirconium (tableau 2). Les résultats de ductilité révèlent que les allongements ne dépassent pas 1 % à 20 °C. Le tungstène apparaît clairement comme responsable de cette fragilité à basse température, ce qui confirme les résultats de la première série. D'autre part, une réduction à 1 % de la teneur en élément durcissant (W) se traduit conformément par un adoucissement. Il est à remarquer que les deux nuances contenant du fer se caractérisent par la même ductilité à 20 °C en dépit de la différence de teneur en aluminium, un comportement qui tranche par rapport aux autres couples de nuances. Un autre point intéressant concerne les allongements à 800 °C qui atteignent près de 28 % pour l'alliage Ti-48Al-1W-1Fe-1Zr, mettant manifestement en évidence l'effet bénéfique du fer sur la ductilité à chaud.

**Tableau 2: Caractéristiques de traction des alliages Ti-45Al-2W-2Cr-1Zr (1031), Ti-47Al-2W-2Cr-1Zr (1032), Ti-46Al-1W-1Fe-1Zr (1033) et Ti-48Al-1W-1Fe-1Zr (1034)**

| Alliage | T (°C) | σ_{0,2} (MPa) | σₘₐₓ (MPa) | A (%) |
|---|---|---|---|---|
| 1031 | 20 | 522 | 570 | 0,41 |
| | 800 | 418 | 511 | 3,62 |
| 1032 | 20 | 498 | 532 | 0,35 |
| | 800 | 422 | 520 | 1,72 |
| 1033 | 20 | 474 | 574 | 0,87 |
| | 800 | 390 | 456 | 3,80 |
| 1034 | 20 | 357 | 431 | 0,84 |
| | 800 | 338 | 440 | 27,52 |

La figure unique représente, pour les alliages des deux séries précédentes, la limite d'élasticité et l'allongement à rupture à 20 °C en fonction de la teneur en aluminium. Les points correspondant à chaque propriété sont situés approximativement sur une droite. Il se dégage ainsi clairement une relation inverse entre la ductilité et la limite d'élasticité. L'augmentation de la ductilité et la diminution de la limite d'élasticité telles qu'elles sont observées sur les compositions plus riches en aluminium sont liées à deux changements microstructuraux. La nuance plus riche en aluminium possède tout d'abord une fraction volumique de phase γ monolithique plus élevée (et corrélativement une fraction lamellaire plus basse); or, il est connu que les structures duplex sont plus ductiles et moins résistantes que les structures entièrement lamellaires. De plus, cette nuance est moins riche en phase *β*. La nuance Ti-48Al-1Fe-1W-1Zr est majoritairement composée de phase γ monolithique et la fraction volumique trop faible de lamelles ne permet plus de fractionner la taille de grains, ce qui explique le niveau de ductilité légèrement plus réduit à température ambiante que pour d'autres additions. En contrepartie, l'incorporation de fer produit un effet particulier puisqu'elle permet d'atteindre un certain niveau de ductilité pour le traitement thermique standard, en l'occurrence 0,8 % pour l'alliage Ti-46Al-1Fe-1W-1Zr, ce qui n'est pas le cas pour les autres nuances riches en titane. À l'état standard, la nuance Ti-46Al-1Fe-1W-1Zr se caractérise par la présence d'une quantité élevée de phase *β* alors que la nuance Ti-48Al-1Fe-1W-1Zr présente une majorité de phase γ monolithique et une minorité de phase *β*.

La troisième série de nuances se caractérise par des ajouts de fer, de zirconium et de molybdène. Deux nuances correspondent à une substitution de Mo à W par rapport aux nuances préférées ci-dessus. Les deux autres nuances se caractérisent par l'absence de molybdène:

| | | |
|---|---|---|
| 1144 | Ti-46Al-1Fe-1Zr-0,2Si | (Ti-32A1-1,4Fe-2,4Zr-0,2Si) |
| 1145 | Ti-47Al-1Fe-1Zr-0,2Si | (Ti-32,9Al-1,4Fe-2,4Zr-0,2Si) |
| 1147 | Ti-46Al-1Fe-1Mo-1Zr-0,2Si | (Ti-31,6Al-1,4Fe-2,5Mo-2,3Zr-0,2Si) |
| 1146 | Ti-47Al-1Fe-1Mo-1Zr-0,2Si | (Ti-32,5Al-1,4Fe-2,5Mo-2,3Zr-0,2Si) |

L'ajout de silicium est effectué pour contrebalancer l'éventuelle faiblesse apportée par le fer vis-à-vis de la tenue au fluage. La comparaison des résultats avec les précédentes séries révèle que la substitution individuelle du fer ou du molybdène au tungstène diminue la fragilité des alliages. Le niveau de ductilité à froid est tout à fait satisfaisant avec des allongements compris entre 1 et 2 % (tableau 3). Les résultats antérieurs sont confirmés en ce sens qu'en présence de fer, la ductilité est relativement peu sensible à la teneur en Al. L'effet bénéfique du molybdène sur la ductilité à chaud est également confirmé, alors que cet effet était bien moins visible sur les alliages de la première série en présence de tungstène. Il apparaît donc un effet de synergie entre les éléments fer et molybdène quant à leur action sur la ductilité à chaud. Ainsi, la comparaison des quatre dernières nuances révèle que l'ajout de molybdène permet d'augmenter les allongements à 800 °C de 27 % en moyenne à 73 % en moyenne. Un tel niveau de ductilité à 800 °C permet d'escompter une bonne déformabilité au cours du forgeage ultérieur, d'autant que celui-ci est réalisé en débutant à une température plus élevée, typiquement 1000 °C. Un examen du faciès de rupture des éprouvettes s'allongeant de 73 % en moyenne révèle que la structure est composée de nombreux petits grains lamellaires, sans recristallisation dynamique sous forme de grains monolithiques, ce qui laisse prévoir un bon comportement en fluage.

**Tableau 3: Caractéristiques de traction des alliages Ti-46Al-1Fe-1Zr-0,2Si (1144), Ti-47Al-1Fe-1Zr-0,2Si (1145), Ti-46Al-1Fe-1Mo-1Zr-0,2Si (1147) et Ti-47A1-1Fe-1Mo-1Zr-0,2Si (1146)**

| Alliage | T (°C) | σ_{0,2} (MPa) | σₘₐₓ (MPa) | A (%) |
|---|---|---|---|---|
| 1144 | 20 | 442 | 539 | 1,26 |
| | 800 | 396 | 480 | 21,0 |
| 1145 | 20 | 391 | 486 | 1,14 |
| | 800 | 357 | 445 | 33,0 |
| 1147 | 20 | 438 | 565 | 1,23 |
| | 800 | 380 | 451 | 60,0 |
| 1146 | 20 | 371 | 506 | 1,40 |
| | 800 | 354 | 438 | 76,0 |

Des essais de fluage ont également été réalisés à 750 °C sous 200 MPa sur la plupart des alliages des trois séries précédentes afin de les tester dans les conditions les plus proches de l'utilisation dans des turbomachines aéronautiques.

Les résultats de fluage de la première série reflètent de façon plus marquée la forte influence de la teneur en aluminium et indirectement de la microstructure sur la tenue au fluage que l'effet de la substitution de Mo à W (tableau 4). En effet, la comparaison des nuances TiAl+2W+2Zr ayant des teneurs en aluminium différentes (1017 et 1029) révèle la forte sensibilité de la tenue au fluage vis-à-vis de l'aluminium. Il existe presque un ordre de grandeur entre les vitesses de fluage secondaires à l'avantage de la nuance riche en aluminium. Pour les nuances à faible teneur en aluminium, la phase *β* résiduelle est assez grossière. En revanche, pour les nuances à forte teneur en aluminium, la phase *β* est plus réduite et se caractérise par une précipitation dense dans les lamelles. Ces précipités agissent comme des obstacles à la déformation et permettent d'expliquer l'amélioration inattendue en fluage. Pour la différence de propriétés observée entre 1017 et 1028, il est difficile alors d'incriminer la présence non bénéfique du molybdène car la teneur en aluminium est légèrement inférieure pour la nuance contenant du molybdène. D'une façon générale, les propriétés de fluage obtenues sur ces quatre nuances sont excellentes par rapport aux alliages connus à base de TiAl.

**Tableau 4: Caractéristiques de fluage des alliages Ti-45Al-2W-2Zr (1029), Ti-48Al-2W-2Zr (1017), Ti-44Al-1W-1Mo-2Zr (1027) et Ti-47Al-1W-1Mo-2Zr (1028)**

| Alliage | Durée (h) | | Primaire | | Secondaire ε̇ (s⁻¹) |
|---|---|---|---|---|---|
| | A = 0,2 % | A = 0,5 % | A (%) | Durée (h) | |
| 1029 | 33 | 153 | 0,13 | 12 | 5,0.10^{⁻⁹} |
| 1017 | 392 | 1160 | - | - | 0,9. 10⁻⁹ |
| 1027 | 18 | 129 | 0,32 | 46 | 3,7.10⁻⁹ |
| 1028 | 85 | 574 | 0,15 | 52 | 0,67.10⁻⁹ |

Les résultats de fluage obtenus sur trois des nuances des deuxième et troisième séries révèlent l'effet néfaste pour la résistance au fluage des éléments ductilisants chrome et fer (tableau 5). Toutefois, l'ajout de 0,2 % de silicium pour une nuance de la troisième série permet de diminuer nettement la vitesse de fluage secondaire, pour atteindre un niveau comparable à celui de la première série.

**Tableau 5: Caractéristiques de fluage des alliages Ti-45Al-2W-2Cr-1Zr (1031), Ti-46Al-1W-1Fe-1Zr (1033) et Ti-46Al-1Fe-1Zr-0,2Si (1144)**

| Alliage | Durée (h) | | Primaire | | Secondaire ε̇ (s⁻¹) |
|---|---|---|---|---|---|
| | A = 0,2 % | A = 0,5 % | A (%) | Durée (h) | |
| 1031 | 17 | 77 | 0,22 | 22 | 11.10⁻⁹ |
| 1033 | 2,5 | 32 | 0,38 | 20 | 26.10⁻⁹ |
| 1144 | 30 | 250 | 0,50 | 250 | 2,5.10⁻⁹ |

Indépendamment de la présente invention, les alliages utilisés dans les turbomachines aéronautiques doivent également avoir une bonne résistance à l'oxydation. Dans cette optique, la résistance à l'oxydation des alliages préférés peut, si nécessaire, être améliorée par l'introduction d'une certaine quantité de niobium, élément connu pour son action favorable sur cette propriété.

## Revendications

1. Alliage constitué d'aluminiure de titane dans lequel une fraction minoritaire des atomes d'aluminium et de titane est remplacée par d'autres atomes, **caractérisé en ce qu'**il contient en atomes 44 à 49 % d'aluminium, 0,5 à 3 % de zirconium, 0,5 à 2 % de fer, 0,5 à 2 % de molybdène, 0,2 à 0,5 % de silicium, 0 à 3 % de niobium, le complément à 100% du titane et des impuretés inévitables.

2. Alliage selon la revendication 1, qui contient en atomes 45 à 48 % d'aluminium, environ 1 % de zirconium, environ 1 % de fer, environ 1% de molybdène et environ 0,2 % de silicium.

3. Alliage selon la revendication 2, qui contient en atomes environ 46 % d'aluminium.

4. Alliage selon la revendication 2, qui contient en atomes environ 47 % d'aluminium.

5. Alliage selon l'une des revendications précédentes, qui est composé exclusivement d'aluminium, de titane, de zircosium, de fer, de molybdène, de silicium et le cas échéant de niobium, sous réserve d'impuretés éventuelles.

6. Procédé de traitement thermique d'un alliage selon l'une des revendications précédentes, dans lequel on met en solution ses éléments constitutifs par chauffage à une température comprise entre 1200 °C et 1350 °C pendant 4 heures environ, on refroidit à la température ambiante et on recuit à une température comprise entre 800 °C et 950 °C pendant 4 heures environ.

7. Procédé selon la revendication 6, dans lequel la mise en solution est effectuée à 1250 °C environ pendant 4 heures environ et le recuit à 900°C environ pendant 4 heures environ.

## Claims

1. Alloy consisting of titanium aluminide in which a minor proportion of the aluminium and titanium atoms are replaced by other atoms, **characterised in that** it contains, in atoms, 44 to 49% aluminium, 0.5 to 3% zirconium, 0.5 to 2% iron, 0.5 to 2% molybdenum, 0.2 to 0.5% silicon, 0 to 3% niobium, plus titanium and unavoidable impurities to make up 100%.

2. Alloy according to claim 1, which contains, in atoms, 45 to 48% aluminium, about 1% zirconium, about 1% iron, about 1% molybdenum and about 0.2% silicon.

3. Alloy according to claim 2, which contains, in atoms, about 46% aluminium.

4. Alloy according to claim 2, which contains, in atoms, about 47% aluminium.

5. Alloy according to one of the preceding claims which is made up exclusively of aluminium, titanium, zirconium, iron, molybdenum, silicon and, optionally, niobium, subject to any impurities.

6. Method of heat-treating an alloy according to one of the preceding claims, wherein the constituent elements of the alloy are put into solution by heating to a temperature of between 1200°C and 1350°C for about 4 hours, cooling to ambient temperature and annealing at a temperature of between 800°C and 950°C for about 4 hours.

7. Method according to claim 6, wherein the putting into solution is carried out at 1250°C for about 4 hours and annealing is carried out at about 900°C for about 4 hours.

## Patentansprüche

1. Legierung gebildet aus Titan-Aluminid, bei dem ein minoritärer Bruchteil von Aluminium- und Titanatomen ersetzt ist durch andere Atome, **dadurch gekennzeichnet, dass** sie an Atomen 44 bis 49% Aluminium, 0,5 bis 3% Zirkonium, 0,5 bis 2% Eisen, 0,5 bis 2% Molybdän, 0,2 bis 0,5% Silizium, 0 bis 3% Niob, die Ergänzung zu 100% Titan und unvermeidbare Verunreinigungen aufweist.

2. Legierung nach Anspruch 1, die an Atomen 45 bis 48% Aluminium, ungefähr 1% Zirkonium, ungefähr 1% Eisen, ungefähr 1% Molybdän und ungefähr 0,2% Silizium enthält.

3. Legierung nach Anspruch 2, die an Atomen ungefähr 46% Aluminium enthält.

4. Legierung nach Anspruch 2, die an Atomen ungefähr 47% Aluminium enthält.

5. Legierung nach einem der vorhergehenden Ansprüche, die ausschließlich gebildet ist aus Aluminium, Titan, Zirkonium, Eisen, Molybdän, Silizium und gegebenenfalls Niob, unter dem Vorhandensein von möglichen Verunreinigungen.

6. Verfahren zur thermischen Behandlung einer Legierung nach einem der vorhergehenden Ansprüche, bei dem die sie bildenden Elemente in Lösung gesetzt werden durch Erwärmen auf eine Temperatur zwischen 1.200°C und 1.350°C während ungefähr vier Stunden, auf Umgebungstemperatur abgekühlt und erneut bei einer Temperatur zwischen 800°C und 950°C während ungefähr vier Stunden ausgeglüht wird.

7. Verfahren nach Anspruch 6, bei dem das In-Lösung-Setzen bei ungefähr 1.250°C während ungefähr vier Stunden und das Ausglühen bei ungefähr 900°C während ungefähr vier Stunden durchgeführt wird.
